# EUROPÄISCHE PATENTSCHRIFT

(11) **EP 2 880 217 B1**
(45) Veröffentlichungstag und Bekanntmachung des Hinweises auf die Patenterteilung: **01.11.2017**
(21) Anmeldenummer: 13735029.4
(22) Anmeldetag: 10.07.2013
(51) Int. Cl.: D21F 3/08, D21G 1/02, B41N 7/00, D21H 17/20, D21H 17/67, D21H 17/00

(54) **WALZE UND VERFAHREN ZUR HERSTELLUNG EINER WALZE**
ROLL AND METHOD FOR THE MANUFACTURING OF THE ROLL
ROULEAU ET MÉTHODE POUR LA FABRICATION D'UN TEL ROULEAU

(30) Priorität: 03.08.2012 DE 102012213783
(43) Veröffentlichungstag der Anmeldung: 10.06.2015
(73) Patentinhaber: Voith Patent GmbH, 89522 Heidenheim (DE)
(72) Erfinder: ETSCHMAIER, Alexander, A-8692 Neuberg (AT)
(86) Internationale Anmeldenummer: PCT/EP2013/064569
(87) Internationale Veröffentlichungsnummer: WO 2014/019825

(56) Entgegenhaltungen:
- EP-A2- 0 870 868
- EP-B1- 0 870 867
- US-B1- 6 339 883

## Beschreibung

Die Erfindung geht aus von einer Walze zur Verwendung in einer Maschine zur Herstellung oder Veredelung einer Faserstoffbahn wie einer Papier-, Karton- oder Tissuebahn nach dem Oberbegriff von Anspruch 1 sowie von einem Verfahren zur Herstellung einer solchen Walze nach dem Oberbegriff von Anspruch 12.

Walzen findet man in einer Maschine zur Herstellung von Bahnmaterial in vielen Positionen. Sie erfüllen unterschiedlichste Aufgaben zum Führen und Leiten der Faserbahn und/oder der Bespannungen, sie können die Faserbahn entwässern, pressen, glätten oder trocknen.

Die Walzen gemäß dem Oberbegriff von Anspruch 1 finden beispielsweise als Zentralpresswalze in der Pressenpartie der Faserbahnmaschine Anwendung. Hier kontaktiert die aus der Formierpartie einlaufende Faserbahn direkt die Oberfläche der Walze. Im Walzennip mit der Zentralpresswalze wird ein großer Teil der noch vorhandenen Restfeuchte aus der Faserbahn gepresst. Anschließend wird die Faserbahn in einem freien Zug von der Walze abgezogen und in die nächste Sektion der Maschine überführt. Dies geschieht unter einer gewissen Längendehnung und einer daraus resultierenden Geschwindigkeitsdifferenz. Die Differenz bestimmt die Effizienz der Maschine maßgeblich. Lässt sich die Faserbahn schlecht von der Walzenoberfläche lösen, wird sie überdehnt und reißt im schlimmsten Fall, was zu unerwünschten und kostspieligen Maschinenstillständen resultiert.

Früher wurden in dieser Position Granitwalzen verwendet, deren Material unterschiedliche Phasen mit unterschiedlicher Hygroskopie aufweisen. Derartige Walzen sind jedoch in Bezug auf ihre Verschmutzungsresistenz nicht zufriedenstellend. Häufige Service-Intervalle waren notwendig, bis die Granitwalzen durch moderne Walzen mit Bezügen oder Beschichtungen abgelöst wurden.

Walzen nach dem derzeitigen Stand der Technik weisen gewöhnlich auf einem harten Walzenkern eine Oxidkeramikbeschichtung auf.

Eine Walze mit einer derartigen Oxidkeramikbeschichtung geht beispielsweise aus der EP 0 870 867 B1 hervor. Die Walze weist eine keramische Lage in einer Dicke von 100 bis 2000 µm auf, die auf den Rahmenabschnitt der Walze aufgetragen wird, wobei die Rauigkeit Ra der Außenfläche der Walze 0,2 bis 2,0 µm und vorzugsweise 0,4 bis 1,5 µm beträgt. Die keramische Lage enthält 50 bis 95 % und vorzugsweise 55 bis 80 % an Cr203 und 3 bis 50 % und vorzugsweise 20 bis 45 % an Ti02. Andere Metalloxide können zusätzlich vorgesehen sein.

Nachteilig an diesem bekannten Stand der Technik ist dabei, dass durch den hohen Schmelzpunkt und die rheologischen Eigenschaften der Chromoxidschmelze sowie grundsätzlich Gemische aus Chromoxid und Titanoxid schlecht zu erschmelzen sind. Dies führt zu einer geringen Auftragsrate während des Plasmaspritzprozesses, was wiederum dazu führt, dass die Schicht teuer hinsichtlich Rohstoff- und Prozesskosten ist, da es eines mehrstufigen Auftrags bedarf, um zu einer ausreichenden Schichtstärke zu gelangen.

Weitere Oxidkeramikbeschichtung sind bekannt geworden aus:
EP0870868A2
US6339883B1.

Es ist somit Aufgabe der Erfindung, den bekannten Stand der Technik so weiterzubilden, dass die Rohstoffe besser verarbeitbar sind, wodurch die Auftragsrate erhöht und somit die Rohstoff- und Prozesskosten gesenkt werden können.

Die Aufgabe wird hinsichtlich der Walze durch die kennzeichnenden Merkmale von Anspruch 1 und hinsichtlich des Verfahrens durch die kennzeichnenden Merkmale von Anspruch 12 jeweils in Verbindung mit den gattungsbildenden Merkmalen gelöst.

Erfindungsgemäß ist dabei vorgesehen, dass die Walze zumindest eine keramische Lage umfasst, die zumindest teilweise eine oxidische Verbindung in Form einer Mischoxidkeramik aufweist.

Die Mischoxidkeramik, welche vor dem Auftragen auf die Walze gemischt, erschmolzen und in einen im Wesentlichen einphasigen Zustand gebracht wurde, ist erheblich ökonomischer zu verarbeiten als die einzelnen Metalloxidkomponenten der herkömmlichen Oxidkeramikbeschichtungen gemäß dem Stand der Technik. Die Auftragsrate kann nahezu verdoppelt werden, was die Herstellungszeit verringert und so die Prozesskosten senkt.

Weiterhin kann die oxidische Verbindung in Form einer Mischoxidkeramik materialsparender verwendet werden, da die Verluste bei der Verarbeitung geringer sind als bei Auftrag zweier oder mehrerer einzelner Metalloxide.

Weitere vorteilhafte Aspekte der Erfindung gehen aus den Unteransprüchen hervor.

Gemäß der Erfindung weist die Mischoxidkeramik dabei zumindest zwei Metalloxide auf, die vor dem Auftrag auf die Walze erschmolzen und gemischt werden.

Gemäß der Erfindung liegt die Mischoxidkeramik in Form von Cr₂Ti₂O₇ vor.

Gemäß der Erfindung ist die Mischoxidkeramik Cr₂Ti₂O₇ auf Basis eines Mischungsverhältnis von 50% bis 95%, vorzugsweise 55% bis 80% Cr₂O₃ und 3% bis 50%, vorzugsweise 20% bis 45% TiO₂ erzeugt.

Gemäß einer vorteilhaften Weiterbildung der Erfindung kann vorgesehen sein, dass die zumindest eine keramische Lage umfassend zumindest eine Mischoxidkeramik von zumindest einer weiteren keramischen Lage zumindest teilweise bedeckt ist. Hierdurch kann eine Kostenreduktion durch die Mischoxidkeramik gegenüber der reinen Oxidkeramik mit der Leistungsfähigkeit der reinen Oxidkeramik vorteilhaft verbunden werden.

Da die Haftschicht 3 gemäß dem Stand der Technik ausgebildet sein kann und somit bekannt ist, kann eine detaillierte Beschreibung entfallen. Auf der Haftschicht 3 ist erfindungsgemäß eine erste keramische Lage 4 ausgebildet, welche zumindest teilweise aus einer oxidischen Verbindung in Form einer Mischoxidkeramik besteht. Derartige oxidische Verbindungen werden im fachsprachlichen Gebrauch auch als sog. MMO (mixed metal oxides) bezeichnet.

Bevorzugt kann die zumindest eine weitere keramische Lage ebenfalls ein Metalloxid umfassen, das zu 99,9% rein gewählt sein kann, wodurch die Korrosionsbeständigkeit verbessert werden kann.

Das Metalloxid der zumindest einen weiteren Lage kann dabei ausgewählt sein aus Chromoxid (Cr₂O₃), Titanoxid (TiO₂), Aluminiumoxid (Al₂O₃), Zirkoniumoxid (ZrO₂), Siliziumoxid (SiO₂), Yttriumoxid (Y₂O₃).

Bevorzugt sollte die zumindest eine keramische Lage, welche die Mischoxidkeramik aufweist, eine Dicke von mindestens 100 bis 1200 µm aufweisen. Dadurch ist eine hinreichende Verschleißbeständigkeit bei den zu erwartenden Linienlasten in diversen Positionen in der Faserbahnmaschine gewährleistet.

Gemäß einem vorteilhaften Aspekt der Erfindung kann weiterhin vorgesehen sein, dass die Walze auf der äußersten der Lagen eine Versiegelung aufweist. Diese erhöht die Korrosionsbeständigkeit der Walze.

Die Versiegelung kann ein Polymer aufweisen oder zur Gänze aus einem Polymer bestehen.

Gemäß einer vorteilhaften Weiterentwicklung der Erfindung kann das Verfahren als weiteren Verfahrensschritt das Auftragen einer weiteren keramischen Lage umfassen.

Bevorzugt kann die weitere keramische Lage ein 99,9% reines Metalloxid umfassen, welches die keramische Lage zumindest bereichsweise überdeckt. Die weitere keramische Lage sorgt für höhere Abriebsbeständigkeit, geringere Korrosionsneigung und verbesserte Blattabgabeeigenschaften.

In einem weiteren fakultativen Verfahrensschritt kann eine Versiegelung durch ein Polymer oder eine polymerhaltige Mischung auf die Mischoxidkeramik oder die weitere keramische Lage erfolgen.

Die Erfindung wird nachfolgend unter Bezugnahme auf die beispielhaften Zeichnungen näher beschrieben. In den Figuren zeigen:
- Fig. 1: eine stark schematische ausschnittsweise Schnittansicht durch ein erstes Ausführungsbeispiel einer erfindungsgemäß ausgebildeten Walze, und
- Fig. 2: in gleicher Ansicht wie in Fig. 1 ein zweites Ausführungsbeispiel einer erfindungsgemäß ausgebildeten Walze.

In Fig. 1 ist in einer stark schematisierten Schnittansicht ein Ausschnitt aus einer Walze 1, welche die erfindungsgemäßen Merkmale aufweist, dargestellt. Zur Vereinfachung der Darstellung ist die Walzenkrümmung außer Acht gelassen worden. Ebenfalls ist zu bemerken, dass die Dicke der einzelnen Lagen der Walze 1 nicht maßstabsgetreu dargestellt ist. Es soll lediglich die Abfolge der Lagen symbolisiert werden.

Eine erfindungsgemäß ausgebildete Walze 1 weist gewöhnlich einen Walzenkern 2 auf, der aus einem Metall wie Stahl oder in letzter Zeit auch aus einem Kunststoff, insbesondere einem faserverstärkten Kunststoff, bestehen kann.

Die Walze 1 kann in verschiedenen Positionen in einer Maschine zur Herstellung oder Verarbeitung einer Faserstoffbahn wie einer Papier-, Karton- oder Tissuebahn zur Anwendung kommen. Im Nachfolgenden wird besonders auf die Position der Zentralpresswalze in der Pressenpartie einer Faserbahnmaschine eingegangen, da in dieser Position technisch die höchsten Anforderungen an die Walze 1 bzw. deren Beschichtung gestellt werden. Dies trifft insbesondere auf die Blattabgabeeigenschaften, die Verschleißbeständigkeit bei hohen Linienlasten in Pressnips und die Korrosionsbeständigkeit in nasser Umgebung zu.

Auf dem Walzenkern 2 ist zunächst eine Haftschicht 3 vorgesehen, welche der Haftvermittlung zwischen dem Walzenkern 2 und der nächstfolgenden Schicht dient.

Eine derartige Mischoxidkeramik ist erfindungsgemäß eine Keramik, welche aus zumindest zwei unterschiedlichen Metalloxiden aufgebaut und vor der Verarbeitung auf die Walze 1 in einen im Wesentlichen einphasigen Zustand gebracht wird. Dies erfolgt durch Vermengen und Erschmelzen der einzelnen Metalloxidkomponenten, bevor diese auf die Oberfläche der Haftschicht 3 aufgespritzt werden.

Derartige Verfahren sind bereits bekannt und umfassen gewöhnlich die folgenden Schritte: Vermengen der Metalloxide, Erschmelzen des Gemenges beispielsweise in einem Elektrolichtbogenofen, Erstarren der Schmelze, Brechen der in unregelmäßigen Formen erstarrten Schmelze, Mahlen und eventuelle Nachbehandlungsschritte thermischer Art sowie Sieben und Sichten. Andere Verfahren, die Schmelzen und Verdüsen oder Sintern umfassen, sind ebenfalls bekannt.

Bevorzugte Metalloxide können Chromoxid, Titanoxid, Aluminiumoxid, Yttriumoxid, Zirkoniumoxid oder Siliziumoxid sein. Von diesen werden zwei oder mehrere vor der Verarbeitung gemischt und erschmolzen, um dann auf die Walze aufgetragen zu werden. Die Verarbeitung erfolgt mittels herkömmlicher Pistolen, die bei HVOF- oder Flammspritzverfahren Anwendung finden.

Gemäß der Erfindung ist die Verwendung von einer Mischung von Chromoxid und Titanoxid in einem Mischungsverhältnis von 50% bis 95%, vorzugsweise 55% bis 80% Cr₂O₃ und 3% bis 50%, vorzugsweise 20% bis 45% TiO₂ vorgesehen. Die Mischoxidkeramik liegt dann im Wesentlichen einphasig als von Cr₂Ti₂O₇vor.

Die Vorteile der oxidischen Verbindungen sind vielfältig: sie sind leichter verarbeitbar, da das Erschmelzen und Mischen nicht während des Flammspritzvorganges erfolgt, und können daher erheblich effektiver aufgetragen werden. Die Verarbeitungsgeschwindigkeit kann dabei bis zum Doppelten herkömmlicher Mischkeramiken, die lediglich als Gemenge der Metalloxide vorliegen, betragen. Die notwendige Schichtstärke von mindestens 100 µm wird somit in erheblich kürzerer Zeit erreicht, was die Herstellung ökonomischer macht. Die angegebenen Schichtdicken sind aufgrund der zu erwartenden Linienlasten beispielsweise in Pressenpositionen einer Faserbahnmaschine unabdingbar.

Durch das bessere Aufschmelzverhalten der im Wesentlichen einphasigen Mischoxidkeramik kann die Abzugsfestigkeit verbessert werden. Das bedeutet, dass die keramische Lage 4 mit der Mischoxidkeramik besser auf der Haftschicht 3 haftet als ein reines Metalloxid wie beispielsweise Chromoxid. Dies erhöht die Sicherheit bezüglich Abplatzungen zwischen Haftschicht 3 und keramischer Lage 4.

Als Korrosionsschutz kann eine Versiegelung 7 an der die Faserbahn kontaktierenden Lage 4 vorgesehen sein, welche beispielsweise ein Polymer umfasst oder ganz aus einem Polymer besteht.

In Fig. 2 ist in gleicher Darstellung wie in Fig. 1 ein zweites Ausführungsbeispiel der Erfindung dargestellt. Im Gegensatz zu dem in Fig. 1 dargestellten Ausführungsbeispiel ist hier ein Schichtaufbau mit zwei keramischen Lagen 4, 5 gezeigt. Dabei wird auf die keramische Lage 4, welche die Mischoxidkeramik enthält oder aus dieser besteht, eine weitere keramische Lage 5 aufgebracht, welche ein reines Metalloxid aufweist, wie beispielsweise Chromoxid. Dieses liegt in hoher Reinheit, beispielsweise in einem Reinheitsgrad 3N (99,9%) vor.

Dies erhöht die Performance der Walze bei Kostenreduktion und bietet somit für den Kunden eine erhebliche Verbesserung. Die Blattabgabeeigenschaften, die Verschleißbeständigkeit und die Korrosionsbeständigkeit sind gegenüber herkömmlichen mehrphasigen keramischen Lagen verbessert, da Cr₂O₃ härter ist und somit keine selektive Auslösung von unbeständigeren Oxiden erfolgt. Zur Anwendung als reines Metalloxid können wiederum die zur Herstellung der Mischoxidkeramik geeigneten Metalloxide zur Anwendung kommen, also Chromoxid (Cr₂O₃), Titanoxid (TiO₂), Aluminiumoxid (Al₂O₃), Zirkoniumoxid (ZrO₂), Siliziumoxid (SiO₂), Yttriumoxid (Y₂O₃), wobei Chromoxid (Cr₂O₃) bevorzugt ist.

## Patentansprüche

1. Walze (1) zur Verwendung in einer Maschine zur Herstellung oder Veredelung einer Faserstoffbahn wie einer Papier-, Karton- oder Tissuebahn, umfassend einen Walzenkern (2), zumindest eine darauf ausgebildete Haftschicht (3) und auf der zumindest einen Haftschicht (3) zumindest eine darauf ausgebildete keramische Lage (4), wobei die zumindest eine keramische Lage (4) zumindest teilweise eine oxidische Verbindung in Form einer Mischoxidkeramik aus zumindest zwei Metalloxiden aufweist und auf Basis eines Mischungsverhältnisses von 50% bis 95%, vorzugsweise 55% bis 80% Cr₂O₃ und 3% bis 50%, vorzugsweise 20% bis 45% TiO₂ erzeugt ist, **dadurch gekennzeichnet, dass** die Mischoxidkeramik im Wesentlichen einphasig in Form von Cr₂Ti₂O₇ vorliegt.

2. Walze nach Anspruch 1, **dadurch gekennzeichnet, dass** die zumindest eine keramische Lage (4) umfassend zumindest eine Mischoxidkeramik von zumindest einer weiteren keramischen Lage (5) zumindest teilweise bedeckt ist.

3. Walze nach Anspruch 2, **dadurch gekennzeichnet, dass** die zumindest eine weitere keramische Lage (5) ein Metalloxid in einem Reinheitsgrad von 99,9% umfasst.

4. Walze nach Anspruch 3, **dadurch gekennzeichnet, dass** das Metalloxid der zumindest einen weiteren Lage (5) ausgewählt ist aus Chromoxid (Cr₂O₃), Titanoxid (TiO₂), Aluminiumoxid (Al₂O₃), Zirkoniumoxid (ZrO₂), Siliziumoxid (SiO₂), Yttriumoxid (Y₂O₃).

5. Walze nach einem der vorstehenden Ansprüche, **dadurch gekennzeichnet, dass** die zumindest eine keramische Lage (4), welche die Mischoxidkeramik aufweist, eine Dicke von mindestens 100 bis 1200 µm aufweist.

6. Walze nach einem der vorstehenden Ansprüche, **dadurch gekennzeichnet, dass** die Walze (1) auf der äußersten der Lagen (4, 5) eine Versiegelung (7) aufweist.

7. Walze nach Anspruch 6, **dadurch gekennzeichnet, dass** die Versiegelung (7) ein Polymer aufweist oder zur Gänze aus einem Polymer besteht.

8. Verfahren zur Herstellung einer Walze (1) zur Verwendung in einer Maschine zur Herstellung oder Veredelung einer Faserstoffbahn wie einer Papier-, Karton- oder Tissuebahn, wobei die Walze (1) einen Walzenkern (2), zumindest eine darauf ausgebildete Haftschicht (3) und auf der zumindest einen Haftschicht (3) zumindest eine darauf ausgebildete keramische Lage (4) aufweist, wobei das Verfahren die folgenden Schritte aufweist: i) Vorbereiten einer oxidischen Verbindung in Form einer Mischoxidkeramik durch Vermischen und Erschmelzen von zumindest zwei Metalloxiden, ii) Herstellen der Haftschicht (3), iii) Aufbringen der oxidischen Verbindung in Form einer Mischoxidkeramik durch ein geeignetes Auftragsverfahren zur Bildung einer keramischen Lage (4), wobei die Mischoxidkeramik auf Basis eines Mischungsverhältnisses von 50% bis 95%, vorzugsweise 55% bis 80% Cr₂O₃ und 3% bis 50%, vorzugsweise 20% bis 45% TiO₂ erzeugt ist, **dadurch gekennzeichnet, dass** die Mischoxidkeramik im Wesentlichen einphasig in Form von Cr₂Ti₂O₇ vorliegt.

9. Verfahren nach Anspruch 8, **dadurch gekennzeichnet, dass** das Verfahren als weiteren Verfahrensschritt das Auftragen einer weiteren keramischen Lage (5) umfasst.

10. Verfahren nach Anspruch 9, **dadurch gekennzeichnet, dass** die weitere keramische Lage (5) ein 99,9% reines Metalloxid umfasst, welches die keramische Lage (4) zumindest bereichsweise überdeckt.

11. Verfahren nach einem der Ansprüche 8 bis 10, **dadurch gekennzeichnet, dass** das Verfahren weiterhin den Schritt des Aufbringens eine Versiegelungsschicht (7) ganz oder teilweise aus einem Polymer bestehend umfasst.

## Claims

1. Roll (1) for use in a machine for producing or finishing a web of fibrous material such as a web of paper, cardboard or tissue, comprising a roll core (2), at least one bonding layer (3) formed thereon, and at least one ceramic layer (4) formed on the at least one bonding layer (3), the at least one ceramic layer (4) at least partially comprising an oxidic compound in the form of a mixed oxide ceramic of at least two metal oxides and being produced on the basis of a mixing ratio of 50% to 95%, preferably 55% to 80%, Cr₂O₃ and 3% to 50%, preferably 20% to 45%, TiO₂, **characterized in that** the mixed oxide ceramic is substantially of a single phase in the form of Cr₂Ti₂O₇.

2. Roll according to Claim 1, **characterized in that** the at least one ceramic layer (4) comprising at least one mixed oxide ceramic is at least partially covered by at least one further ceramic layer (5).

3. Roll according to Claim 2, **characterized in that** the at least one further ceramic layer (5) comprises a metal oxide with a degree of purity of 99.9%.

4. Roll according to Claim 3, **characterized in that** the metal oxide of the at least one further layer (5) is selected from chromium oxide (Cr₂O₃), titanium oxide (TiO₂), aluminium oxide (Al₂O₃), zirconium oxide (ZrO₂), silicon oxide (SiO₂) and yttrium oxide (Y₂O₃).

5. Roll according to one of the preceding claims, **characterized in that** the at least one ceramic layer (4) which comprises the mixed oxide ceramic has a thickness of at least 100 to 1200 µm.

6. Roll according to one of the preceding claims, **characterized in that** the roll (1) has a seal (7) on the outermost of the layers (4, 5).

7. Roll according to Claim 6, **characterized in that** the seal (7) comprises a polymer or consists entirely of a polymer.

8. Method for producing a roll (1) for use in a machine for producing or finishing a web of fibrous material such as a web of paper, cardboard or tissue, wherein the roll (1) comprises a roll core (2), at least one bonding layer (3) formed thereon, and at least one ceramic layer (4) formed on the at least one bonding layer (3), wherein the method comprises the following steps: i) preparing an oxidic compound in the form of a mixed oxide ceramic by mixing and melting at least two metal oxides, ii) producing the bonding layer (3), iii) applying the oxidic compound in the form of a mixed oxide ceramic by a suitable application method to form a ceramic layer (4), wherein the mixed oxide ceramic is produced on the basis of a mixing ratio of 50% to 95%, preferably 55% to 80%, Cr₂O₃ and 3% to 50%, preferably 20% to 45%, TiO₂, **characterized in that** the mixed oxide ceramic is substantially of a single phase in the form of Cr₂Ti₂O₇.

9. Method according to Claim 8, **characterized in that** the method comprises as a further method step the application of a further ceramic layer (5).

10. Method according to Claim 9, **characterized in that** the further ceramic layer (5) comprises a 99.9% pure metal oxide, which covers the ceramic layer (4) at least in certain regions.

11. Method according to one of Claims 8 to 10, **characterized in that** the method also comprises the step of applying a sealing layer (7) consisting entirely or partially of a polymer.

## Revendications

1. Rouleau (1) destiné à une utilisation dans une machine destinée à la fabrication ou à l'ennoblissement d'une bande de matière fibreuse, telle qu'une bande de papier, de carton ou de papier mousseline, comprenant un noyau de rouleau (2), tout au moins une couche adhésive (3), laquelle est formée sur ledit noyau de rouleau et, sur la tout au moins une couche adhésive (3), tout au moins une couche de céramique (4) formée sur cette couche adhésive ;
dans lequel la tout au moins une couche de céramique (4) présente, tout au moins en partie, une liaison obtenue par oxydation sous la forme d'une céramique à oxyde composite constituée à partir de tout au moins deux oxydes de métal, et laquelle couche de céramique est produite sur la base d'un rapport de mélange compris entre 50 % et 95 %, de préférence entre 55 % et 80 % de Cr₂O₃, et compris entre 3 % et 50 %, de préférence entre 20 % et 45 % de TiO₂ ;
**caractérisé en ce que** la céramique à oxyde composite se présente, pour l'essentiel, de manière monophasée sous la forme de Cr₂Ti₂O₇.

2. Rouleau selon la revendication 1, **caractérisé en ce que** la tout au moins une couche de céramique (4) comprenant tout au moins une céramique à oxyde composite est recouverte, tout au moins en partie, par tout au moins une autre couche de céramique (5).

3. Rouleau selon la revendication 2, **caractérisé en ce que** la tout au moins une autre couche de céramique (5) comprend un oxyde de métal dont le degré de pureté atteint 99,9 %.

4. Rouleau selon la revendication 3, **caractérisé en ce que** l'oxyde de métal de la tout au moins une autre couche de céramique (5) est sélectionné parmi le groupe constitué par l'oxyde de chrome (Cr₂O₃), l'oxyde de titane (TiO₂), l'oxyde d'aluminium (Al₂O₃), l'oxyde de zirconium (ZrO₂), l'oxyde de silicium (SiO₂) et l'oxyde d'yttrium (Y₂O₃).

5. Rouleau selon l'une des revendications qui précèdent, **caractérisé en ce que** la tout au moins une couche de céramique (4) qui présente la céramique à oxyde composite, présente une épaisseur d'au moins 100 µm à 1200 µm.

6. Rouleau selon l'une des revendications qui précèdent, **caractérisé en ce que** le rouleau (1) présente un scellement (7) sur la plus externe des couches (4, 5).

7. Rouleau selon la revendication 6, **caractérisé en ce que** le scellement (7) présente un polymère ou est constitué en intégralité d'un polymère.

8. Procédé destiné à la fabrication d'un rouleau (1) en vue de l'utilisation dans une machine destinée à la fabrication ou à l'ennoblissement d'une bande de matière fibreuse telle qu'une bande de papier, de carton ou de papier mousseline ;
dans lequel le rouleau (1) présente un noyau de rouleau (2), tout au moins une couche adhésive (3), laquelle est formée sur ledit noyau de rouleau et, sur la tout au moins une couche adhésive (3), tout au moins une couche de céramique (4) formée sur cette couche adhésive ;
dans lequel le procédé présente les phases suivantes :
i) la préparation d'une liaison obtenue par oxydation qui se présente sous la forme d'une céramique à oxyde composite obtenue par le mélange et la fusion de tout au moins deux oxydes de métal ;
ii) la réalisation de la couche adhésive (3) ;
iii) l'application de la liaison obtenue par oxydation sous la forme d'une céramique à oxyde composite, par l'intermédiaire d'un procédé d'application adéquat en vue de la formation d'une couche de céramique (4) ;
dans lequel la céramique à oxyde composite est produite sur la base d'un rapport de mélange compris entre 50 % et 95 %, de préférence entre 55 % et 80 % de Cr₂O₃, et compris entre 3 % et 50 %, de préférence entre 20 % et 45 % de TiO₂ ;
**caractérisé en ce que** la céramique à oxyde composite se présente, pour l'essentiel, de manière monophasée sous la forme de Cr₂Ti₂O₇.

9. Procédé selon la revendication 8, **caractérisé en ce que** le procédé comprend l'application d'une autre couche de céramique (5), dans le cadre d'une autre phase de procédé.

10. Procédé selon la revendication 9, **caractérisé en ce que** l'autre couche de céramique (5) comprend un oxyde de métal pur à 99,9 %, lequel recouvre la couche de céramique (4), tout au moins par endroits.

11. Procédé selon l'une des revendications 8 à 10, **caractérisé en ce que** le procédé comprend en outre la phase de l'application d'une couche de scellement (7), laquelle est constituée d'un polymère, en totalité ou en partie.
